# EUROPÄISCHE PATENTSCHRIFT

(11) **EP 1 696 193 B1**
(45) Veröffentlichungstag und Bekanntmachung des Hinweises auf die Patenterteilung: **26.01.2011**
(21) Anmeldenummer: 03815336.7
(22) Anmeldetag: 25.11.2003
(51) Int. Cl.: B27K 1/00, B27K 1/02, B27K 5/00, F26B 3/04, F26B 7/00, F26B 21/06, F26B 21/12, F26B 25/12

(54) **HOLZBEHANDLUNGSMETHODE**
WOODWORKING METHOD
PROCEDE DE TRAITEMENT DE BOIS

(43) Veröffentlichungstag der Anmeldung: 30.08.2006
(73) Patentinhaber: OOO "Polistek", Moskau 109391 (RU)
(72) Erfinder: Bodrov, Youri Vasilevich, Moscow (RU)
(74) Vertreter: Theobald, Andreas
(86) Internationale Anmeldenummer: PCT/RU2003/000523
(87) Internationale Veröffentlichungsnummer: WO 2005/052478

(56) Entgegenhaltungen:
- EP-A2- 1 291 143
- WO-A-00/11421
- DE-A1- 2 441 855
- DE-A1- 2 441 855
- DE-A1- 2 913 881
- FR-A1- 2 644 855
- FR-A1- 2 644 855
- GB-A- 477 742
- GB-A- 703 722
- GB-A- 2 005 816
- RU-C1- 2 030 698

## Beschreibung

### Gebiet der Erfindung

Die Erfindung ist für die Holzverarbeitungsindustrie bestimmt. Sie kann bei der hydrothermischen Behandlung von Holz und diversen Erzeugnissen aus Holz verwendet werden: Bretter, Kantholz, Parkett, Arbeitsstücke unterschiedlicher Form etc. Sie ist für Trocknung und Abtönung sowohl von Hartholz (Eiche, Buche, Esche etc.), als auch von minderwertigem Holz (Espe, Fichte etc.) besonders effektiv.

### Stand der Technik

Eine der bekannten Methoden ist die Behandlung von Holz durch beschleunigte Alterung, inkl. Lagerung bei Temperaturen von 110 bis 190°C innerhalb von 10 bis 48 Stunden mit anschließender Behandlung mit 10-15 % Hydroperoxidlösung innerhalb von 10 bis 15 Stunden (SU 719870, B 27 K 5/06, 1980). Diese Methode kann für beschleunigte Alterung von Werkstücken für Fertigung von hochwertigen Musikinstrumenten und für Restaurierungszwecke erfolgreich angewandt werden.

Noch eine bekannte Holzbehandlungsmethode sieht folgendes vor: Aufwärmung in der Kammer auf die Anfangstemperatur kleiner als Siedetemperatur der im Holz enthaltenen Feuchtigkeit beim Anfangsdruck in der Kammer, anschließende Druckreduzierung in der Kammer und Ableitung der freigewordenen Feuchtigkeit (RU 2145693, F 26 B 3/00, 2000). Das Holz wird bei einer Temperatur von 120 bis 200 °C gehalten, bis der Druck in der Kammer mind. 2 atm. Bei Druckerhöhung z.B. auf 8 atm erhält das Nadelholz einen bräunlichen Farbton.

Bekannt ist auch eine Holzveredelungsmethode mittels Wärmebehandlung: Die Werksstücke werden im Luftbad aufgewärmt und innerhalb von 1,5 bis 4 Stunden einer Temperatur von 190 bis 230°C ausgesetzt und anschließend unter natürlichen Bedingungen abgekühlt (RU 2099180, B 27 K 5/00, 1997). Dadurch erhält das Holz ein stark ausgeprägtes Texturmuster und ist hinsichtlich dekorativer Eigenschaften mit Edelholz vergleichbar.

Die der vorliegenden Erfindung am meisten nahe Methode (betreffend des technischen Verfahrens und des Ergebnisses) ist die Holzaufwärmung mit Heißluft und anschließende Behandlung mit Wasserdampf (SU 1250460, B 27 K3/00, 1986). Hier wird die Holzstruktur mit Heißluft auf 100°C aufgewärmt. Dann wird das Luftbad durch Nassdampf ersetzt, dessen Temperatur auf 220 bis 240°C erhöht wird; die Behandlung mit Dampf dauert mind. 2 Stunden.

Doch dienen sämtliche so genannten Wärmebehandlungsmethoden mit Farbtonänderung zur Bearbeitung von minderwertigen Holzarten (Espe, Linde, Nadelholz etc.). Wenn aber Edelhölzer mit den bekannten Wärmebehandlungsmethoden bearbeitet werden, so kann kein erwünschter Farbton auf dem gesamten Querschnitt von Holzstücken mit einer Dicke ab 20 bis 35 mm erzielt werden; es entstehen auch Querrisse, insbesondere bei dicken Werksstücken. Ferner ist die mittlere Restfeuchte im Holz nach Bearbeitung mit bekannten Wärmebehandlungsmethoden ungleichmäßig und beträgt 4 bis 15 %.

Eine der bekannten Holztrocknungsanlagen beinhaltet eine Trocknungskammer, wo Holzstücke gestapelt werden, Zu- und Abluftkanäle, Lufterhitzer, Lüfter und Befeuchtungsvorrichtung (RU 2023963 F 26 B 3/04, 1994). Diese Anlage dient zur Trocknung von Hartholz bei einer maximalen Temperatur des Wärmeträgers (Nassdampf) von 85°C. Daher erreicht die Holztemperatur nicht den Brennpunkt.

Noch eine bekannte Trocknungsanlage besteht aus der Kammer mit eingebauten Blasdüsen für Zufuhr von Warmluft zum Holzstapel (SU 94719, F 27 K 5/04, 1960). Um die Geschwindigkeit der Dampfkondensation in der Kammer zu ändern, ist eine der Kammerwände aus wärmeleitfähigem Material ausgeführt und mit klappbaren keramischen Kissen von außen verkleidet. Dadurch kann die Trocknungsgeschwindigkeit geregelt werden. Diese Anlage weist aber ungleichmäßiges Durchwärmen des Holzstapels auf seiner Länge. Dies ist auf einen ungleichmäßigen Heißluftdurchsatz auf der Stapellänge zurückzuführen, weil der Luftdruck in den Blasdüsen mit Entfernung vom Lüfter sinkt.

GB 477,742 beschreibt ein Verfahren zum Durchführen einer Konservierungsbehandlung von Holz, in dem das Holz für 3 bis 5 Stunden auf einer Temperatur von 115 bis 170°C gehalten wird.

GB 703,722 beschreibt ein Verfahren zum Härten von Holz, in dem das Holz zuerst bei Zimmertemperatur in einer Atmosphäre mit einer relativen Luftfeuchtigkeit von 50% bis 70% gehalten wird und danach über einen Zeitraum von 1 bis 3 Stunden gesättigtem Dampf ausgesetzt wird.

EP 1 291 143 A2 beschreibt ein Verfahren zum Herstellen von modifiziertem Holz, in dem das Holz zum Durchführen der Modifikation bei 120 bis 200°C für 1 bis 60 Minuten einem Hochdruckdampf von 0.2 bis 1.6 MPa ausgesetzt wird.

Die der vorliegenden Erfindung am meisten nahe Anlage (betreffend des technischen Verfahrens und des Ergebnisses) ist die mit einer Trocknungskammer für Holzstapel, Heizelementen und einer Treibvorrichtung für die Umwälzung des Wärmeträgers in der Kammer, inkl. Ein- und Auslauf (RU 2182293, F 26 B 9/06, 2002). Im Kammerbereich für den Holzstapel ist ein Container mit Regalen für Holzstücke bzw. mit Einlagen zwischen den Holzstücklagen. In den gegenüberliegenden Wänden des Containers, z.B. im Boden und Dach sind Öffnungen, deren Größe von der Fläche der An- und Absaugöffnung für den Umwälztreibmittel abhängt. Dadurch wird eine gleichmäßige Einwirkung des Mediums in der Kammer auf der Länge des Holzstapels gewährleistet. Allerdings lassen die vorhandenen Wände keinen völlig gleichmäßigen Durchsatz des Kammermediums; sie erhöhen auch den Mediumswiderstand während der Umwälzung innerhalb der Kammer.

### Darstellung der Erfindung

Die Aufgabe der vorliegenden Erfindung ist die Entwicklung einer Holzbehandlungsmethode zur Bildung einer Holzstruktur mit verbesserten Eigenschaften.

Die technischen Ergebnisse dieser Aufgabe sind: Möglichkeit der Behandlung von Holzstücken mit einer Dicke von über 200 mm; breiteres Sortiment von Holzarten für Wärmebehandlung; reduzierte mittlere Restfeuchte im Holz nach der Behandlung; höhere Gleichmäßigkeit der Holzstruktur und ihrer Dichte; niedrigerer Energieaufwand für Holzbehandlung.

Diese technischen Ergebnisse werden gemäß der erfindungsgemäßen Methode wie folgt gesichert: Mit Vorwärmung von Holz in der Kammer durch Luftaufwärmung und mit anschließender Holzbehandlung mit Wasserdampf erfolgt die Luftaufwärmung mit einer Geschwindigkeit von 30 bis 45 Grad/h auf eine Temperatur von 130 bis 165°C; danach wird das Holz mit Wasserdampf innerhalb von 0,5 bis 1,75 Stunden behandelt; die in der Kammer entstandene Dampf-Gasmischung wird dann auf 160 bis 200°C mit einer Geschwindigkeit von 4 bis 8 Grad/h aufgewärmt; danach wird das Holz mit Wasserdampf innerhalb von 0,5 bis 1,75 Stunden behandelt; die Dampf-Gasmischung in der Kammer wird dann auf 160 bis 200°C mit einer Geschwindigkeit von 4 bis 8 Grad/h aufgewärmt; die Holzstücke werden dieser Temperatur 2,5 bis 6 Stunden ausgesetzt; danach wird das Holz mit Wasserdampf innerhalb von 0,5 bis 1,75 Stunden behandelt; die in der Kammer entstandene Dampf-Gasmischung wird dann auf 160 bis 200°C mit einer Geschwindigkeit von 4 bis 8 Grad/h aufgewärmt; dann wird die Aufwärmung der Dampf-Gasmischung in der Kammer gestoppt; 1 bis 3,5 Stunden danach wird das Holz mit Wasserdampf innerhalb von 0,5 bis 1,75 Stunden behandelt, wobei Wasserdampf von 120 bis 160°C in die Kammer zugeführt wird und die Dampf-Gasmischung aus der Kammer abgeleitet wird.

Um die genannten technischen Ergebnisse in der Trocknungsanlage mit einer Trocknungskammer für Holzstapel, Heizelementen und einer Treibvorrichtung für die Umwälzung des Wärmeträgers in der Kammer, inkl. Ein- und Auslauf, zu erreichen, wird die Kammer mindestens mit einer Trennwand in zwei Hohlräume geteilt, wobei der Wärmeträger aus einem Hohlraum über die Sektion mit dem Holzstapel in den anderen Hohlraum strömen kann; der Einlauf des Umwälztreibmittels ist mit einem Hohlraum und der Auslauf - mit dem anderen hydraulisch verbunden. Dabei wird der Druck "N" des Umwälztreibmittels nach der folgenden Formel festgelegt: $N = \left({K}_{1}\div {K}_{2}\right) ⁢ \frac{Vs}{Vp} ,$
wobei:
Vs - Volumen des Holzstapels, m³;
Vp - Inhalt der Hohlräume, m³;
K₁ = 0,437 - experimentell ermittelter Faktor, KPa;
K₂ = 5,62 - experimentell ermittelter Faktor, KPa.

Eine der Besonderheiten der neu entwickelten Methode besteht darin, dass die Holzstruktur mit Heißluft auf 130 bis 165°C mit einer Geschwindigkeit von 30 bis 45 Grad/h vorgewärmt wird. Infolge der Druckerhöhung verlässt die gebundene Feuchte den Zwischenporenraum sowie Poren, die von den Pflanzenzellen des Holzes gebildet sind. Bei der Vorwärmung der Holzstruktur mit Heißluft bis 130°C bei einer Geschwindigkeit von unter 30 Grad/h reduziert sich der Austritt der freien Feuchte aus der Holzstruktur wesentlich; dabei kommt es zu keinem Zerreißen der Holzzellen. Sollten die Temperatur und die Aufwärmungsgeschwindigkeit 165°C bzw. 45 Grad/h übersteigen, kann es zur spontanen Zerstörung der Zellen (Poren) der Holzstruktur infolge einer wesentlichen Druckerhöhung und der raschen Wanderung der Feuchte von den zentralen Holzbereichen zur Oberfläche kommen. Die Vorwärmung der Holzstruktur mit Heißluft mit genannten Parametern ist eine vorbereitende Etappe für die weitere Wärmebehandlung. Nach der Vorbereitungsphase wird die Holzstruktur mit Wasserdampf innerhalb von 0,5 bis 1,75 Stunden behandelt. Dies führt zur Mittelung der Feuchtigkeitswerte und des Feuchtigkeitsgehaltes im Umfang der Holzstruktur, weil der Wasserdampf mit einer Temperatur von 120 bis 160°C in die Kammer zugegeben wird. Danach wird die in der Kammer entstandene Dampf-Gasmischung auf 160 bis 200°C mit einer Geschwindigkeit von 4 bis 8 Grad/h aufgewärmt; dies erhöht den Zerstörungsgrad der Holzzellen. Danach wird die Holzstruktur wieder mit Wasserdampf innerhalb von 0,5 bis 1,75 Stunden behandelt; diese führt auch zur Mittelung der Feuchtigkeitswerte und des Feuchtigkeitsgehaltes im Umfang der Holzstruktur. Die Dampf-Gasmischung in der Kammer wird dann wieder auf 160 bis 200°C mit einer Geschwindigkeit von 4 bis 8 Grad/h aufgewärmt; die Holzstücke werden dieser Temperatur 2,5 bis 6 Stunden ausgesetzt. Dadurch werden die Holzzellen weiter zerstört. Danach wird das Holz wieder mit Wasserdampf innerhalb von 0,5 bis 1,75 Stunden behandelt, wodurch eine gleichmäßige Verteilung der Feuchtigkeitswerte und des Feuchtegehaltes in der Holzstruktur erreicht werden. Anschließend wird die Dampf-Gasmischung in der Kammer das letzte Mal auf 160 bis 200°C mit einer Geschwindigkeit von 4 bis 8 Grad/h aufgewärmt; dann wird die Aufwärmung der Dampf-Gasmischung in der Kammer gestoppt. 1 bis 3,5 Stunden mach der Einstellung der Aufwärmung wird das Holz mit Wasserdampf innerhalb von 0,5 bis 1,75 Stunden behandelt. Dies stabilisiert die Gleichmäßigkeit der Holzstruktur endgültig. Bei jedem Behandlungsvorgang mit Wasserdampf wird der Wasserdampf von 120 bis 160°C in die Kammer zugeführt und die Dampf-Gasmischung wird aus der Kammer abgeleitet. Die Parameter der Holzbehandlung mit Wasserdampf und Bedingungen (Temperatur, Dauer) der Aufwärmung der Dampf-Gasmischung in der Kammer wurden experimentell ermittelt. Dabei hängt der Abtönungsgrad der Holzstücke von den gewählten Behandlungsparametern. Je härter die Behandlungsbedingungen sind, desto höher ist der Abtönungsgrad (Bräunung).

Die Besonderheit der entsprechenden Anlage besteht darin, dass die Kammer mindestens mit einer Trennwand in zwei Hohlräume geteilt ist, wobei der Wärmeträger aus einem Hohlraum über die Zone für den Holzstapel in den anderen überströmen kann; der Einlauf des Umwälztreibmittels ist mit einem Hohlraum und der Auslauf - mit dem anderen hydraulisch verbunden. Dabei wird der Druck "N" des Umwälztreibmittels nach der folgenden Formel festgelegt: $N = \left({K}_{1}\div {K}_{2}\right) ⁢ \frac{Vs}{Vp} ,$ wobei:
Vs - Volumen des Holzstapels, m³;
Vp - Inhalt der Hohlräume, m³;
K₁ = 0,437 - experimentell ermittelter Faktor, KPa;
K₂ = 5,62 - experimentell ermittelter Faktor, KPa.

Experimentell wurde nachgewiesen, dass bei der Auswahl des Druckes des Umwälztreibmittels im angegebenen Bereich ein gleichmäßiger Durchsatz des Wärmeträgers auf die Länge des Holzstapels gewährleistet wird. Dies ist darauf zurückzuführen, dass der Wärmeträger im mit dem Auslauf des Umwälztreibmittels verbundenen Hohlraum ist hier mit dem dank dem Umwälztreibmittel entstandenen Überdruck zusammengedrückt ist.

Die Holzwerkstücke sind in der Kammer in Stapel mit einem bestimmten Abstand zwischen den Holzlagen von 5 bis 20 mm anzuordnen.

In der Kammer soll die Umwälzung der Dampf-Gasmischung bewirkt werden, wobei die Dampf-Gasmischung durch den Holzstapel strömt.

Um einen niedrigen Abtönungsgrad zu erzielen, erfolgt die Luftaufwärmung mit einer Geschwindigkeit von 30 Grad/h auf eine Temperatur von 130°C; danach wird das Holz mit Wasserdampf innerhalb von 0,5 Stunden behandelt; die in der Kammer entstandene Dampf-Gasmischung wird dann auf 160°C mit einer Geschwindigkeit von 4 Grad/h aufgewärmt; danach wird das Holz mit Wasserdampf innerhalb von 0,5 Stunden behandelt; die Dampf-Gasmischung in der Kammer wird dann auf 160°C mit einer Geschwindigkeit von 4 Grad/h aufgewärmt; die Holzstücke werden dieser Temperatur 2,5 Stunden ausgesetzt; danach wird das Holz mit Wasserdampf innerhalb von 0,5 Stunden behandelt; die in der Kammer entstandene Dampf-Gasmischung wird dann auf 160°C mit einer Geschwindigkeit von 4 Grad/h aufgewärmt; dann wird die Aufwärmung der Dampf-Gasmischung in der Kammer gestoppt; 1 Stunde nach der Einstellung der Aufwärmung wird das Holz mit Wasserdampf innerhalb von 0,5 Stunden behandelt, wobei Wasserdampf von 120°C in die Kammer zugeführt wird und die Dampf-Gasmischung aus der Kammer abgeleitet wird.

Um einen höheren Abtönungsgrad zu erzielen, erfolgt die Luftaufwärmung mit einer Geschwindigkeit von 46 Grad/h auf eine Temperatur von 165°C; danach wird das Holz mit Wasserdampf innerhalb von 1,75 Stunden behandelt; die in der Kammer entstandene Dampf-Gasmischung wird dann auf 200°C mit einer Geschwindigkeit von 8 Grad/h aufgewärmt; danach wird das Holz mit Wasserdampf innerhalb von 1,75 Stunden behandelt; die Dampf-Gasmischung in der Kammer wird dann auf 200°C mit einer Geschwindigkeit von 8 Grad/h aufgewärmt; die Holzstücke werden dieser Temperatur 6 Stunden ausgesetzt; danach wird das Holz mit Wasserdampf innerhalb von 1,75 Stunden behandelt; die in der Kammer entstandene Dampf-Gasmischung wird dann auf 200°C mit einer Geschwindigkeit von 8 Grad/h aufgewärmt; dann wird die Aufwärmung der Dampf-Gasmischung in der Kammer gestoppt; 3,5 Stunde nach der Einstellung der Aufwärmung wird das Holz mit Wasserdampf innerhalb von 1,75 Stunden behandelt, wobei Wasserdampf von 160°C in die Kammer zugeführt wird und die Dampf-Gasmischung aus der Kammer abgeleitet wird.

Der Überdruck in der Kammer während der Holzbehandlung darf 0,2 MPa nicht überschreiten.

Mit der vorliegenden Methode können diverse Konstruktionselemente und Werksstücke aus Holz behandelt werden.

Die Anlage sollte mit einer Wasserdampfquelle, deren Auslauf mit dem Hohlraum der Kammer verbunden ist, sowie mit der Kondensatableitung versehen werden.

Die Kammer soll mit abnehmbaren wärmedämmenden Matten mindestens für einen Teil der äußeren Oberfläche der Kammer versehen werden.

Der Umwälztreiber kann innerhalb bzw. außerhalb der Kammer montiert werden.

Der Ein- und Auslass der Umwälztreibers ist mit den entsprechenden Hohlräumen mittels eines Zweipunktverteilers hydraulisch zu verbinden, wobei die Möglichkeit für abwechselnden Anschluss der Ein- und Auslassleitung an die Hohlräume der Kammer vorzusehen sind.

Die Anlage kann mindestens einen zusätzlichen Umwälztreiber beinhalten, der innerhalb bzw. außerhalb der Kammer installiert wird.

### Kurze Beschreibung der Figuren

- Figur 1: zeigt schematisch die Gesamtansicht der Holzbehandlungsanlage.
- Figur 2: zeigt ein Schema der Anlage im Grundriss.
- Figur 3: zeigt ein Grundrissschema einer anderen Anlagenvariante.
- Figur 4: zeigt ein Anlagenschema seitens der Türöffnung.
- Figur 5: zeigt ein Anlagenschema seitens der Türöffnung für die zweite Anlagenvariante.
- Figur 6: zeigt ein Anlagenschema seitens der Türöffnung für eine weitere Anlagenvariante.

### Bevorzugte Ausführungsform der Erfindung

Die Holzbehandlungsanlage 1 mit der das erfindungsgemäße Verfahren durchgeführt wird beinhaltet eine luftdichte Kammer 2 mit mind. einer Türöffnung, die mit der Tür 3 verschlossen wird und die Kammer 2 luftdicht macht. Innerhalb der Kammer ist eine Sektion für den Holzstapel 4 vorgesehen. In der Kammer 2 befinden sich Heizelemente 5, die mit auf beliebige bekannte Art und Weise in der Kammer 2 angeordnet werden können. Als Heizelemente können beliebige bekannte Vorrichtungen, z.B. Thermoelemente, dienen. Die Anlage 1 beinhaltet auch einen Treiber 6 für die Umwälzung des Wärmeträgers in der Kammer. Der Umwälztreiber 6 verfügt über einen Einlass 7 und einen Auslass 8 für An- bzw. Absaugung des Wärmeträgers. Die Kammer ist zumindest mit einer Trennwand 9 in zwei Hohlräume 10 geteilt, wobei der Wärmeträger aus einem Hohlraum 10 über die Sektion 4 für den Holzstapel in den anderen Hohlraum 10 strömen kann. Der Einlass 7 des Umwälztreibers ist mit einem Hohlraum 10 hydraulisch verbunden und der Auslass 8 - mit dem anderen Hohlraum 10. Der Druck "N" des Umwälztreibmittels wird nach der folgenden Formel festgelegt: $N = \left({K}_{1}\div {K}_{2}\right) ⁢ \frac{Vs}{Vp} ,$
wobei:
Vs - Volumen des Holzstapels, m³;
Vp - Inhalt der Hohlräume, m³;
K₁ = 0,437 - experimentell ermittelter Faktor, KPa;
K₂ = 5,62 - experimentell ermittelter Faktor, KPa.

Die Anlage 1 ist mit der Wasserdampfquelle 11 versehen, deren Auslass über den Ventil 12 mit dem Hohlraum der Kammer 2 verbunden ist. Zur Ableitung von Kondensat ist die Anlage 1 mit der Vorrichtung 13 für die Kondensatableitung versehen. Diese Vorrichtung 13 funktioniert praktisch in allen Behandlungsphasen und ist am meisten bei der Behandlung mit Wasserdampf ausgelastet. Die Kammer 2 kann mit abnehmbaren Wärmedämmmatten 14 an einem Teil der Kammeroberfläche versehen werden. Der Umwälztreiber 6 ist innerhalb der Kammer 2 und außerhalb der Kammer 2 eingebaut. Zur umkehrbaren Überströmung des Wärmeträgers aus einem Hohlraum 10 in den anderen Hohlraum 10 sind der Einlass 7 und der Auslass 8 des Umwälztreibers 6 mittels eines Zweipunktverteilers 15 mit den jeweiligen Hohlräumen 10 hydraulisch verbunden, wobei die Möglichkeit für abwechselnden Anschluss der Ein- und Auslassleitung 7 und 8 an die Hohlräume 10 der Kammer 2 vorgesehen sind. Die Anlage kann mindestens einen zusätzlichen Umwälztreiber 16beinhalten, der innerhalb bzw. außerhalb der Kammer 2 installiert wird. Die Klappe 17 dient zur Ableitung der Dampf-Gasmischung aus der Kammer 2. Der Stapel soll auf einer Karre 18, die u.a. auf Schienen 19 fährt, platziert werden.

Bei Anwendung der Methode gem. der vorliegenden Erfindung funktioniert die Anlage wie folgt. Auf der Karre 18 bzw. unmittelbar in der Kammer 2 (siehe Abb. 5 und 6) werden die Holzstücke in einen Stapel zusammengelegt. Dabei werden die Holzlagen in einem Abstand von 5 bis 20 mm mittels Abstandshalter bzw. Einlagen aufeinander gelegt. Dann wird die Karre 18 mit dem fertigen Stapel in die Kammer 2 auf Schienen 19 eingefahren. Die Kammer 2 wird mit der Tür 3 geschlossen. Auf die äußere Oberfläche der Kammer 2 werden Wärmedämmmatten 14 aufgehängt, die die Wärmeverluste reduzieren. (Die Kammerwände können aus wärmedämmendem Stoff ausgeführt werden, dadurch entfallen die Wärmedämmmatten.) Die Heizelemente 5 werden eingeschaltet, somit beginnt die Holzvorwärmung in der Kammer 2 durch die Aufwärmung der Luft in der Kammer auf 130 bis 165°C mit einer Geschwindigkeit von 30 bis 45 Grad/h. Beim Aufwärmen der Holzstücke kommt es zur Verdampfung der im Holz enthaltenen Feuchtigkeit. Zwecks einer effizienten Luftaufwärmung in der Kammer wird der Wärmeträger (Dampf-Gasmischung) in der Kammer 2 mittels des Treibers 6 umgewälzt.

Nach Erreichen der Temperatur von 130 bis 160°C wird Wasserdampf aus der Wasserdampfquelle 11 innerhalb von 0,5 bis 1,75 Stunden in die Kammer 2 eingegeben. Die in der Kammer entstandene Dampf-Gasmischung wird dann auf 160 bis 200°C mit einer Geschwindigkeit von 4 bis 8 Grad/h aufgewärmt; danach wird das Holz wieder mit Wasserdampf innerhalb von 0,5 bis 1,75 Stunden behandelt. Die Dampf-Gasmischung in der Kammer wird dann wieder auf 160 bis 200°C mit einer Geschwindigkeit von 4 bis 8 Grad/h aufgewärmt; die Holzstücke werden dieser Temperatur 2,5 bis 6 Stunden ausgesetzt. Danach wird das Holz erneut mit Wasserdampf innerhalb von 0,5 bis 1,75 Stunden behandelt; die Dampf-Gasmischung wird dann wieder auf 160 bis 200°C mit einer Geschwindigkeit von 4 bis 8 Grad/h gebracht; dann werden die Heizelemente 5 abgeschaltet und die Aufwärmung der Dampf-Gasmischung in der Kammer wird gestoppt. 1 bis 3,5 Stunden nach Einstellung der Aufwärmung wird das Holz das letzte Mal mit Wasserdampf innerhalb von 0,5 bis 1,75 Stunden behandelt.

Nach der Beendigung der Wärmebehandlung werden die Wärmedämmmatten 14 von der Außenoberfläche der Kammer 2 abgenommen. Dabei wird die Abkühlung des Holzstapels infolge einer höheren Wärmeabgabe von der Kammer 2 in die Außenluft beschleunigt. Nach der Abkühlung von Holz in der Kammer unter 60°C wird die Tür 3 aufgemacht. Der Stapel 4 wird aus der Kammer 2 nach außen gezogen, wo das Holz endgültig abgekühlt wird.

Sämtliche Wärmebehandlungsvorgänge können mittels entsprechender Geber und Regelgeräte automatisiert werden. Dazu können beliebige bekante Vorrichtungen verwendet.

Alle Wärmebehandlungsphasen erfolgen bei Umwälzung der Dampf-Gasmischung in der Kammer mittels Umwälztreiber. Sollte nur ein Umwälztreiber eingesetzt werden, kann die Bewegungsumkehr des Wärmeträgers mittels eines Zweipunktverteilers 15 bewirkt werden. Der zusätzliche Umwälztreiber 16 ermöglicht auch die Holzbehandlung in der umkehrbaren Umwälzung des Wärmeträgers. Dazu wird der Einlass des Haupttreibers 6 an einen der Hohlräume 10 angeschlossen, der Einlass des zusätzlichen Umwälztreibers 16 ist an den anderen Hohlraum 10 angeschlossen. Dementsprechend sind auch die Auslässe der Umwälztreiber 6 und 16 angeschlossen (siehe Abb. 6).

Die Untersuchungen zeigten, dass die Restfeuchte im Holz in allen Behandlungsintervallen 6,2 % nicht überschreitet.

Nach solcher Wärmebehandlung erhalten die Werksstücke ein schönes Aussehen und einzigartige Eigenschaften und können in unterschiedlichen Bereichen eingesetzt werden, u.a. für den Innenausbau von Dampfbad- und Saunaräumen, für Außenverkleidung unterschiedlicher Bauten, für Fertigung von Böden, Musikinstrumenten etc.

Infolge der Wärmebehandlung verändert sich die Holzzellenstruktur in dem Masse, als wenn man das Holz mehrere Jahrhunderte getrocknet hätte. Der Wasserdampf fungiert in diesem Falls als Schutzmedium und verhindert die Entzündung von Holz bei erhöhten Temperaturen, weil der Sauerstoff verdrängt wird. Während der Wärmebehandlung kommt es auch zur Zerlegung von Zucker, dadurch werden die Mikroorganismen um den Nährboden gebracht. Sie werden auch durch die Wärmebehandlung abgetötet.

### Wirtschaftliche Anwendbarkeit

Die Methode gem. der vorliegenden Erfindung ist für die hydrothermische Behandlung von Holz, Holzstoffen und diversen Erzeugnissen aus Holz wie Bretter, Kantholz, Parkett, Werksstücke unterschiedlicher Form wirtschaftlich anwendbar. Die Methode gem. der vorliegenden Erfindung bedarf keiner Entwicklung von Sonderanlagen und Ausstattung.

## Patentansprüche

1. Holzbehandlungsverfahren, **gekennzeichnet durch** die Vorwärmung von Holz in der Kammer **durch** Luftaufwärmung und anschließende Holzbehandlung mit Wasserdampf, wobei die Luftaufwärmung mit einer Geschwindigkeit von 30 bis 45 Grad/h auf eine Temperatur von 130 bis 165°C erfolgt; danach wird das Holz mit Wasserdampf innerhalb von 0,5 bis 1,75 Stunden behandelt; die in der Kammer entstandene Dampf-Gasmischung wird dann auf 160 bis 200°C mit einer Geschwindigkeit von 4 bis 8 Grad/h aufgewärmt; danach wird das Holz mit Wasserdampf innerhalb von 0,5 bis 1,75 Stunden behandelt; die Dampf-Gasmischung in der Kammer wird dann auf 160 bis 200°C mit einer Geschwindigkeit von 4 bis 8 Grad/h aufgewärmt; die Holzstücke werden dieser Temperatur 2,5 bis 6 Stunden ausgesetzt; danach wird das Holz mit Wasserdampf innerhalb von 0,5 bis 1,75 Stunden behandelt; die in der Kammer entstandene Dampf-Gasmischung wird dann auf 160 bis 200°C mit einer Geschwindigkeit von 4 bis 8 Grad/h aufgewärmt; dann wird die Aufwärmung der Dampf-Gasmischung in der Kammer gestoppt; 1 bis 3,5 Stunden danach wird das Holz mit Wasserdampf innerhalb von 0,5 bis 1,75 Stunden behandelt, wobei Wasserdampf von 120 bis 160°C in die Kammer zugeführt wird und die Dampf-Gasmischung aus der Kammer abgeleitet wird.

2. Verfahren nach Anspruch 1, **gekennzeichnet durch** die Anordnung von Holzwerksstücken in Stapel.

3. Verfahren nach Anspruch 2, **dadurch gekennzeichnet, dass** die Holzlagen in einem Abstand im Stapel angeordnet werden.

4. Verfahren nach Anspruch 3, **dadurch gekennzeichnet, dass** der Abstand zwischen den Holzlagen von 5 mm bis 20 mm beträgt.

5. Verfahren nach einem der Ansprüche 1 bis 4, **dadurch gekennzeichnet, dass** in der Kammer eine Umwälzung der Dampfgasmischung bewirkt wird.

6. Verfahren nach Anspruch 5, **dadurch gekennzeichnet, dass** die umgewälzte Dampfgasmischung durch den Stapel strömt.

7. Verfahren nach einem der Ansprüche 1 bis 6, **dadurch gekennzeichnet, dass** die Aufwärmung der Luft in der Kammer auf 130°C mit einer Geschwindigkeit von 30 Grad/h erfolgt; danach wird das Holz mit Wasserdampf innerhalb von 0,5 Stunden behandelt; die in der Kammer entstandene Dampf-Gasmischung wird dann auf 160°C mit einer Geschwindigkeit von 4 Grad/h aufgewärmt; danach wird das Holz mit Wasserdampf innerhalb von 0,5 Stunden behandelt; die Dampf-Gasmischung in der Kammer wird dann auf 160°C mit einer Geschwindigkeit von 4 Grad/h aufgewärmt; die Holzstücke werden dieser Temperatur 2,5 Stunden ausgesetzt; danach wird das Holz mit Wasserdampf innerhalb von 0,5 Stunden behandelt; die in der Kammer entstandene Dampf-Gasmischung wird dann auf 160°C mit einer Geschwindigkeit von 4 Grad/h aufgewärmt; dann wird die Aufwärmung der Dampf-Gasmischung in der Kammer gestoppt; 1 Stunde nach der Einstellung der Aufwärmung wird das Holz mit Wasserdampf innerhalb von 0,5 Stunden behandelt, wobei Wasserdampf von 120°C in die Kammer zugeführt wird und die Dampf-Gasmischung aus der Kammer abgeleitet wird.

8. Verfahren nach einem der Ansprüche 1 bis 6, **dadurch gekennzeichnet, dass** die Aufwärmung der Luft in der Kammer auf 165°C mit einer Geschwindigkeit von 45 Grad/h erfolgt; danach wird das Holz mit Wasserdampf innerhalb von 1,75 Stunden behandelt; die in der Kammer entstandene Dampf-Gasmischung wird dann auf 200°C mit einer Geschwindigkeit von 8 Grad/h aufgewärmt; danach wird das Holz mit Wasserdampf innerhalb von 1,75 Stunden behandelt; die Dampf-Gasmischung in der Kammer wird dann auf 200°C mit einer Geschwindigkeit von 8 Grad/h aufgewärmt; die Holzstücke werden dieser Temperatur 6 Stunden ausgesetzt; danach wird das Holz mit Wasserdampf innerhalb von 1,75 Stunden behandelt; die in der Kammer entstandene Dampf-Gasmischung wird dann auf 200°C mit einer Geschwindigkeit von 8 Grad/h aufgewärmt; dann wird die Aufwärmung der Dampf-Gasmischung in der Kammer gestoppt; 3,5 Stunde nach der Einstellung der Aufwärmung wird das Holz mit Wasserdampf innerhalb von 1,75 Stunden behandelt, wobei Wasserdampf von 160°C in die Kammer zugeführt wird und die Dampf-Gasmischung aus der Kammer abgeleitet wird.

9. Verfahren nach einem der Ansprüche 1 bis 8, **dadurch gekennzeichnet, dass** während der Wärmebehandlung ein maximaler Überdruck von 0,2 MPa in der Kammer geschaffen wird.

## Claims

1. A wood treatment method, **characterized by** the preheating of wood in the chamber by air heating and subsequent treatment of the wood with steam, wherein the air heating takes place at a rate of from 30 to 45 °/h to a temperature of from 130 to 165°C; after that, the wood is treated with steam within 0.5 to 1.75 hours; the steam / gas mixture formed in the chamber is then heated to 160 to 200°C at a rate of from 4 to 8 °/h; after that, the wood is treated with steam within 0.5 to 1.75 hours; the steam / gas mixture in the chamber is then heated to 160 to 200°C at a rate of from 4 to 8 °/h; the pieces of wood are subjected to this temperature for 2.5 to 6 hours; after that, the wood is treated with steam within 0.5 to 1.75 hours; the steam / gas mixture formed in the chamber is then heated to 160 to 200°C at a rate of from 4 to 8 °/h; then the heating of the steam / gas mixture in the chamber is stopped; from 1 to 3.5 hours after that, the wood is treated with steam within 0.5 to 1.75 hours, wherein steam at from 120 to 160°C is fed into the chamber and the steam / gas mixture is removed from the chamber.

2. A method according to claim 1, **characterized by** the arrangement of workpieces of wood in a stack.

3. A method according to claim 2, **characterized in that** the layers of wood are arranged at a distance in the stack.

4. A method according to claim 3, **characterized in that** the distance between the layers of wood amounts to from 5 mm to 20 mm.

5. A method according to any one of claims 1 to 4, **characterized in that** circulation of the steam / gas mixture takes place in the chamber.

6. A method according to claim 5, **characterized in that** the circulated steam / gas mixture flows through the stack.

7. A method according to any one of claims 1 to 6, **characterized in that** the heating of the air in the chamber to 130°C takes place at a rate of 30 °/h; after that, the wood is treated with steam within 0.5 hours; the steam / gas mixture formed in the chamber is then heated to 160°C at a rate of 4 °/h; after that, the wood is treated with steam within 0.5 hours; the steam / gas mixture in the chamber is then heated to 160°C at a rate of from 4 °/h; the pieces of wood are subjected to this temperature for 2.5 hours; after that, the wood is treated with steam within 0.5 hours; the steam / gas mixture formed in the chamber is then heated to 160°C at a rate of from 4 °/h; then the heating of the steam / gas mixture in the chamber is stopped; 1 hour after setting the heating, the wood is treated with steam within 0.5 hours, wherein steam at 120°C is fed into the chamber and the steam / gas mixture is removed from the chamber.

8. A method according to any one of claims 1 to 6, **characterized in that** the heating of the air in the chamber to 165°C takes place at a rate of 45 °/h; after that, the wood is treated with steam within 1.75 hours; the steam / gas mixture formed in the chamber is then heated to 200°C at a rate of 8 °/h; after that, the wood is treated with steam within 1.75 hours; the steam / gas mixture in the chamber is then heated to 200°C at a rate of from 8 °/h; the pieces of wood are subjected to this temperature for 6 hours; after that, the wood is treated with steam within 1.75 hours; the steam / gas mixture formed in the chamber is then heated to 200°C at a rate of from 8 °/h; then the heating of the steam / gas mixture in the chamber is stopped; 3.5 hours after setting the heating, the wood is treated with steam within 1.75 hours, wherein steam at 160°C is fed into the chamber and the steam / gas mixture is removed from the chamber.

9. A method according to any one of claims 1 to 8, **characterized in that** during the heat treatment a maximum overpressure of 0.2 MPa is created in the chamber.

## Revendications

1. Procédé de traitement de bois, **caractérisé par** le préchauffage de bois dans une chambre par chauffage de l'air, suivi d'un traitement du bois à la vapeur d'eau, dans lequel le chauffage de l'air est effectué à une vitesse de 30 à 45 degrés/h jusqu'à une température de 130 à 165 °C; le bois est ensuite traité à la vapeur d'eau pendant une durée de 0,5 à 1,75 heure ; le mélange de vapeur et gaz, formé dans la chambre est alors chauffé à une température de 160 à 200 °C, à une vitesse de 4 à 8 degrés/h ; le bois est ensuite traité à la vapeur d'eau au cours de 0,5 à 1,75 h ; le mélange de vapeur et gaz dans la chambre est alors chauffé à une température de 160 à 200 °C, à une vitesse de 4 à 8 degrés/h ; les morceaux de bois sont soumis à cette température pendant 2,5 à 6 heures ; ensuite, le bois est traité à la vapeur d'eau pendant 0,5 à 1,75 heure ; le mélange gaz-vapeur, formé dans la chambre, est alors chauffé à une température de 160 à 200 °C, à une vitesse de 4 à 8 degrés/h, le chauffage du mélange de vapeur et de gaz est alors stoppé dans la chambre ; 1 à 3,5 heures plus tard, le bois est traité à la vapeur d'eau pendant 0,5 à 1,75 heure, de la vapeur d'eau de 120 à 160 °C est amenée dans la chambre et le mélange de vapeur et de gaz est évacué hors de la chambre.

2. Procédé selon la revendication 1, **caractérisé par** la disposition des morceaux de bois en forme de pile.

3. Procédé selon la revendication 2, **caractérisé en ce que** les couches de bois sont empilées à distance les unes des autres.

4. Procédé selon la revendication 3, **caractérisé en ce que** l'intervalle entre les couches de bois est de 5 mm à 20 mm.

5. Procédé selon l'une des revendications 1 à 4, **caractérisé en ce que**, dans la chambre, une circulation du mélange de vapeur et de gaz est provoquée.

6. Procédé selon la revendication 5, **caractérisé en ce que** le mélange circulant de vapeur et de gaz passe à travers la pile.

7. Procédé selon l'une des revendications 1 à 6, **caractérisé en ce que** l'air est chauffé dans la chambre jusqu'à 130 °C à une vitesse de 30 degrés / h; le bois est ensuite traité à la vapeur d'eau pendant 0,5 heure; le mélange de vapeur et de gaz, formé dans la chambre, est alors chauffé à 160 °C, à une vitesse de 4 degrés / h; le bois est ensuite traité à la vapeur d'eau pendant 0,5 heure; le mélange de vapeur et de gaz, présent dans la chambre, est alors chauffé jusqu'à 160 °C, à une vitesse de 4 degrés / h; les pièces de bois sont soumises à cette température pendant 2,5 heures ; le bois est ensuite traité à la vapeur d'eau au cours de 0,5 heurs; le mélange de vapeur et de gaz, produit dans la chambre, est alors chauffé à 160 °C, à une vitesse de 4 degrés / h ; le chauffage du mélange de vapeur et de gaz est alors stoppé dans la chambre; 1 heure après l'arrêt du chauffage, le bois est traité à la vapeur d'eau pendant 0,5 heure, de la vapeur d'eau à 120 °C étant introduite dans la chambre et le mélange de vapeur et de gaz étant évacué de la chambre.

8. Procédé selon l'une des revendications 1 à 6, **caractérisé en ce que** l'air est chauffé dans la chambre jusqu'à 165 °C à une vitesse de 45 degrés / h; le bois est ensuite traité à la vapeur d'eau pendant 1,75 heure; le mélange de vapeur et de gaz, produit dans la chambre, est alors chauffé à 200 °C, à une vitesse de 8 degrés / h; le bois est ensuite traité à la vapeur d'eau pendant 1,75 heure; le mélange de vapeur et de gaz, présent dans la chambre, est alors chauffé à 200 °C, à une vitesse de 8 degrés / h ; les pièces de bois sont soumises à cette température pendant 6 heures; le bois est ensuite traité à la vapeur d'eau au cours de 1,75 heurs; le mélange de vapeur et de gaz, formé dans la chambre, est alors chauffé à 200 °C, à une vitesse de 8 degrés / h; le chauffage du mélange de vapeur et de gaz est alors stoppé dans la chambre; 3,5 heures après l'arrêt du chauffage, le bois est traité à la vapeur d'eau pendant 1,75 heure, de la vapeur d'eau à 160 °C étant introduite dans la chambre et le mélange de vapeur et de gaz étant évacué de la chambre.

9. Procédé selon l'une des revendications 1 à 8, **caractérisé en ce que**, pendant le traitement à chaud, une surpression maximale de 0,2 MPa est connectée dans la chambre.
